# EUROPÄISCHE PATENTSCHRIFT

(11) **EP 2 920 334 B1**
(45) Veröffentlichungstag und Bekanntmachung des Hinweises auf die Patenterteilung: **02.11.2016**
(21) Anmeldenummer: 13798957.0
(22) Anmeldetag: 14.11.2013
(51) Int. Cl.: C22C 21/02, B22D 18/04, B22D 21/00, F16J 1/01, C22C 21/04

(54) **VERFAHREN ZUR HERSTELLUNG EINES MOTORBAUTEILS, MOTORBAUTEIL UND VERWENDUNG EINER ALUMINIUMLEGIERUNG**
METHOD FOR PRODUCING AN ENGINE COMPONENT, ENGINE COMPONENT, AND USE OF AN ALUMINIUM ALLOY
PROCÉDÉ DE FABRICATION D'UN COMPOSANT DE MOTEUR, COMPOSANT DE MOTEUR ET UTILISATION D'UN ALLIAGE D'ALUMINIUM

(30) Priorität: 14.11.2012 DE 102012220765
(43) Veröffentlichungstag der Anmeldung: 23.09.2015
(73) Patentinhaber: Federal-Mogul Nürnberg GmbH, 90441 Nürnberg (DE)
(72) Erfinder: MORGENSTERN, Roman, 91560 Heilsbronn (DE); LADES, Klaus, 90459 Nürnberg (DE); KENNINGLEY, Scott, 91085 Weisendorf (DE); KOCH, Philipp, 90459 Nürnberg (DE); WILLARD, Robert, 90461 Nürnberg (DE); WEISS, Rainer, 90469 Nürnberg (DE); SOBOTA, Isabella, 90429 Nürnberg (DE); POPP, Martin, 90473 Nürnberg (DE)
(74) Vertreter: Hoffmann Eitle
(86) Internationale Anmeldenummer: PCT/EP2013/073812
(87) Internationale Veröffentlichungsnummer: WO 2014/076174

(56) Entgegenhaltungen:
- EP-A1- 0 924 310
- EP-A1- 0 924 311
- DE-A1- 2 261 315
- DE-A1- 4 404 420
- JP-A- H01 180 938
- JP-A- H07 216 487
- JP-A- H10 226 840
- JP-A- 2000 204 428
- JP-A- 2004 256 873
- US-A- 5 055 255

## Beschreibung

### Technisches Gebiet

Die vorliegende Erfindung betrifft ein Verfahren zur Herstellung und Verwendung eines Motorbauteils, insbesondere eines Kolbens für einen Verbrennungsmotor, bei dem eine Aluminiumlegierung im Schwerkraftkokillengussverfahren abgegossen wird, ein Motorbauteil, das zumindest teilweise aus einer Aluminiumlegierung besteht, und die Verwendung einer Aluminiumlegierung zur Herstellung eines solchen Motorbauteils.

### Stand der Technik

In den letzten Jahren wurden zunehmend Forderungen nach besonders ökonomischen und damit ökologischen Transportmitteln laut, die hohen Verbrauchs- und Emissionsanforderungen gerecht werden müssen. Zudem besteht jeher das Bedürfnis, Motoren möglichst leistungsfähig und verbrauchsarm zu gestalten. Ein entscheidender Faktor bei der Entwicklung von leistungsfähigen und emissionsarmen Verbrennungsmotoren sind Kolben, die bei immer höheren Verbrennungstemperaturen und Verbrennungsdrücken eingesetzt werden können, was im Wesentlichen durch immer leistungsfähigere Kolbenwerkstoffe ermöglicht wird.

Grundsätzlich muss ein Kolben für einen Verbrennungsmotor eine hohe Warmfestigkeit aufweisen und dabei gleichzeitig möglichst leicht und fest sein. Dabei ist es von besonderer Bedeutung, wie die mikrostrukturelle Verteilung, Morphologie, Zusammensetzung und thermische Stabilität höchstwarmfester Phasen ausgebildet sind. Eine diesbezügliche Optimierung berücksichtigt üblicherweise einen minimalen Gehalt an Poren und oxidischen Einschlüssen.

Der gesuchte Werkstoff muss sowohl hinsichtlich isothermer Schwingfestigkeit (HCF) als auch hinsichtlich thermomechanischer Ermüdungsfestigkeit (TMF) optimiert werden. Um die TMF optimal auszugestalten ist stets eine möglichst feine Mikrostruktur des Werkstoffs anzustreben. Eine feine Mikrostruktur reduziert die Gefahr des Entstehens von Mikroplastizität bzw. von Mikrorissen an relativ großen primären Phasen (insbesondere an primären Siliziumausscheidungen) und damit auch die Gefahr von Rissinitiierung und -ausbreitung.

Unter TMF-Beanspruchung treten an relativ großen primären Phasen, insbesondere an primären Siliziumausscheidungen, aufgrund unterschiedlicher Ausdehnungskoeffizienten der einzelnen Bestandteile der Legierung, nämlich der Matrix und der primären Phasen, Mikroplastizitäten bzw. Mikrorisse auf, welche die Lebensdauer des Kolbenwerkstoffs erheblich senken können. Zur Erhöhung der Lebensdauer ist bekannt, die primären Phasen möglichst klein zu halten.

Beim verwendeten Schwerkraftkokillenguss gibt es eine Konzentrationsobergrenze, bis zu der Legierungselemente eingebracht werden sollten und bei deren Überschreiten die Gießbarkeit der Legierung verringert oder Gießen unmöglich wird. Darüber hinaus kommt es bei zu hohen Konzentrationen von festigkeitssteigernden Elementen zur Bildung großer plattenförmiger intermetallischer Phasen, welche die Ermüdungsfestigkeit drastisch absenken.

Die DE 44 04 420 A1 beschreibt eine Legierung die insbesondere für Kolben und für Bauteile verwendet werden kann, die hohen Temperaturen ausgesetzt werden und mechanisch stark beansprucht werden. Die beschriebene Aluminiumlegierung umfasst 8,0 bis 10,0 Gew.-% Silizium, 0,8 bis 2,0 Gew.-% Magnesium, 4,0 bis 5,9 Gew.-% Kupfer, 1,0 bis 3,0 Gew.-% Nickel, 0,2 bis 0,4 Gew.-% Mangan, weniger als 0,5 Gew.-% Eisen sowie mindestens ein Element, ausgewählt aus Antimon, Zirkonium, Titan, Strontium, Kobalt, Chrom, und Vanadium, wobei mindestens eines dieser Elemente in einer Menge von >0,3 Gew.-% vorhanden ist wobei die Summe dieser Elemente <0,8 Gew.-% ist.

Die EP 0 924 310 B1 beschreibt eine Aluminium-Siliziumlegierung die ihre Anwendung in der Herstellung von Kolben, insbesondere für Kolben in Brennkraftmaschinen hat. Die Aluminiumlegierung weist die folgende Zusammensetzung auf: 10,5 bis 13,5 Gew.-% Silizium, 2,0 bis weniger als 4,0 Gew.-% Kupfer 0,8 bis 1,5 Gew.-% Magnesium, 0,5 bis 2,0 Gew.-% Nickel, 0,3 bis 0,9 Gew.-% Kobalt, wenigstens 20 ppm Phosphor und entweder 0,05 bis 0,2 Gew.-% Titan oder bis zu 0,2 Gew.-% Zirkonium und/oder bis zu 0,2 Gew.-% Vanadium und als Rest Aluminium und unvermeidbare Verunreinigungen.

Die WO 00/71767 A1 beschreibt eine Aluminiumlegierung die geeignet für Hochtemperaturanwendungen ist, wie z.B. hochbelastete Kolben oder andere Anwendungen in Brennkraftmaschinen. Die Aluminiumlegierung setzt sich dabei aus folgenden Elementen zusammen: 6,0 bis 14,0 Gew.-% Silizium, 3,0 bis 8,0 Gew.-% Kupfer, 0,01 bis 0,8 Gew.-% Eisen, 0,5 bis 1,5 Gew.-% Magnesium, 0,05 bis 1,2 Gew.-% Nickel, 0,01 bis 1,0 Gew.-% Mangan, 0,05 bis 1,2 Gew.-% Titan, 0,05 bis 1,2 Gew.-% Zirkonium, 0,05 bis 1,2 Gew.-% Vanadium, 0,001 bis 0,10 Gew.-% Strontium und als Rest Aluminium.

Die DE 103 33 103 B4 beschreibt einen Kolben der aus einer Aluminiumgusslegierung gefertigt ist, wobei die Aluminiumgusslegierung enthält: 0,2 oder weniger Gew.-% Magnesium, 0,05 bis 0,3 Masse% Titan, 10 bis 21 Gew.-% Silizium, 2 bis 3,5 Gew.-% Kupfer, 0,1 bis 0,7 Gew.-% Eisen, 1 bis 3 Gew.-% Nickel, 0,001 bis 0,02 Gew.-% Phosphor, 0,02 bis 0,3 Gew.-% Zirkonium und als Rest Aluminium und Verunreinigungen. Weiter wird beschrieben, dass die Größe von einem nicht-metallischen Einschluss, der innerhalb des Kolbens vorhanden ist, geringer als 100 *µ*m ist.

Die EP 1 975 262 B1 beschreibt eine Aluminiumgusslegierung bestehend aus: 6 bis 9 % Silizium, 1,2 bis 2,5 % Kupfer, 0,2 bis 0,6 % Magnesium, 0,2 bis 3 % Nickel, 0,1 bis 0,7 % Eisen, 0,1 bis 0,3 % Titan, 0,03 bis 0,5 % Zirkonium, 0,1 bis 0,7 % Mangan, 0,01 bis 0,5 % Vanadium und einem oder mehreren der folgenden Elemente: Strontium 0,003 bis 0,05 %, Antimon 0,02 bis 0,2 % und Natrium 0,001 bis 0,03 %, wobei die Gesamtmenge aus Titan und Zirkonium weniger als 0,5 % beträgt und Aluminium und unvermeidbare Verunreinigungen den Rest bilden, wenn die Gesamtmenge als 100 Massenprozent angesetzt wird.

Die WO 2010/025919 A2 beschreibt ein Verfahren zur Herstellung eines Kolbens einer Brennkraftmaschine, wobei ein Kolbenrohling aus einer Aluminium-Siliziumlegierung unter Zugabe von Kupferanteilen gegossen und danach fertig bearbeitet wird. Die Erfindung sieht dabei vor, dass der Kupferanteil maximal 5,5 % der Aluminium-Siliziumlegierung beträgt und, dass der Aluminium-Siliziumlegierung Anteile von Titan (Ti), Zirkonium (Zr), Chrom (Cr) bzw. Vanadium (V) beigemischt werden und die Summe aller Bestandteile 100 % beträgt.

Die Anmeldung DE 102011083969 betrifft ein Verfahren zur Herstellung eines Motorbauteils, insbesondere eines Kolbens für einen Verbrennungsmotor, bei dem eine Aluminiumlegierung im Schwerkraftkokillengussverfahren abgegossen wird, ein Motorbauteil, das zumindest teilweise aus einer Aluminiumlegierung besteht, und die Verwendung einer Aluminiumlegierung zur Herstellung eines Motorbauteils. Dabei weist die Aluminiumlegierung die folgenden Legierungselemente auf: 6 bis 10 Gew.-% Silizium, 1,2 bis 2 Gew.-% Nickel, 8 bis 10 Gew.-% Kupfer, 0,5 bis 1,5 Gew.-% Magnesium, 0,1 bis 0,7 Gew.-% Eisen, 0,1 bis 0,4 Gew.-% Mangan, 0,2 bis 0,4 Gew.-% Zirkonium, 0,1 bis 0,3 Gew-% Vanadium, 0,1 bis 0,5 Gew.-% Titan und Aluminium sowie vermeidbare Verunreinigungen als Rest. Vorzugsweise weist diese Legierung einen Phosphorgehalt von weniger als 30 ppm auf.

JP 2004 256873 A offenbart eine Legierung, aufweisend in Massenprozent 9,5 bis 11,5% Si, 5,0 bis 7,7% Cu, 3,5 bis 5,5% Ni, 0,55 bis 1,5% Mg, 0,003 bis 0,1% P und 0,15 bis 0,7% Fe, und, falls notwendig, mindestens eines der folgenden Metalle 0,005 bis 0,3% Ti, 0,02 bis 0,3% Zr, 0,02 bis 0,3% V, 0,001 bis 0,1% B und 0,1 bis 0,7% Mn, sowie als Rest im wesentlichen Al.

Ferner betrifft JP 2000 204428 A einen Kolben aus einer Aluminiumlegierung mit 11 bis 16% Si, 0,5 bis 2,0% Mg, 3 bis 7% Cu, 3 bis 7% Ni, 0,2 bis 1,5% Fe, 0,2 bis 1,0% Mn, 0,003 bis 0,015% P und <=0,002% Ca, wobei Verunreinigungen <=0,2% enthalten sein können. Darüber hinaus können 0,01 bis 0,3% Ti, 0,0001 bis 0,03% B, 0,01 bis 0,3% Cr, 0,01 bis 0,3% Zr oder ähnliche Elemente enthalten sein.

Schließlich beschreibt JP H8-134577 A eine Aluminiumlegierung, die 1-7% Cu, 10-16% Si, 0,3-2% Mg, 0,5-2% Fe, 0,1-4% Mn, 0,01-0,3% Ti, 0,001-0,02% P, 0,0001-0,02% Ca und darüber hinaus, wenn notwendig, 0,2-6% Ni enthält.

### Darstellung der Erfindung

Eine Aufgabe der vorliegenden Erfindung liegt darin, ein Verfahren zur Herstellung eines Motorbauteils, insbesondere eines Kolbens für einen Verbrennungsmotor bereitzustellen, bei dem eine Aluminiumlegierung im Schwerkraftkokillengussverfahren abgegossen wird, so dass ein höchstwarmfestes Motorbauteil im Schwerkraftkokillengussverfahren hergestellt werden kann.

Die Lösung dieser Aufgabe wird durch das Verfahren nach Anspruch 1 gegeben. Weitere bevorzugte Ausführungsformen der Erfindung ergeben sich aus den diesbezüglichen Unteransprüchen.

Eine weitere Aufgabe der Erfindung liegt darin, ein Motorbauteil, insbesondere einen Kolben für einen Verbrennungsmotor, bereitzustellen, das/der höchstwarmfest ist und dabei zumindest teilweise aus einer Aluminiumlegierung besteht.

Diese Aufgabe wird durch den Gegenstand des Anspruchs 8 gelöst und weitere bevorzugte Ausführungsformen ergeben sich aus den diesbezüglichen Unteransprüchen.

Bei einem erfindungsgemäßen Verfahren weist die Aluminiumlegierung die folgenden Legierungselemente:

| | | | |
|---|---|---|---|
| Silizium: | 9 Gew.-% | bis | ≤ 10,5 Gew.-%, |
| Nickel: | > 2,0 Gew.-% | bis | < 3,5 Gew.-%, |
| Kupfer: | > 3,7 Gew.-% | bis | 5,2 Gew.-%, |
| Kobalt: | | bis | < 1 Gew.-% |
| Magnesium: | 0,5 Gew.-% | bis | 1,5 Gew.-%, |
| Eisen: | 0,1 Gew.-% | bis | 0,7 Gew.-%, |
| Mangan: | 0,1 Gew.-% | bis | 0,4 Gew.-%, |
| Zirkonium: | > 0,1 Gew.-% | bis | < 0,2 Gew.-%, |
| Vanadium: | > 0,1 Gew.-% | bis | < 0,2 Gew.-%, |
| Titan: | 0,05 Gew.-% | bis | < 0,2 Gew.-%, |
| Phosphor: | 0,004 Gew.-% | bis | 0,008 Gew.-%, |

und als Rest Aluminium und nicht zu vermeidende Verunreinigungen, auf.

Bevorzugt weist die Aluminiumlegierung:
von > 9 bis ≤ 10,5 weiter bevorzugt < 10 insbesondere bevorzugt < 9,5 oder weiter bevorzugt von 9,5 bis 10,5 Gew.-% Silizium;
von > 2,3 weiter bevorzugt > 3 bis < 3,5 oder weiter bevorzugt von 2,5 insbesondere bevorzugt 2,9 bis 3 Gew.-% Nickel;
von > 3,8 weiter bevorzugt > 4 und insbesondere bevorzugt > 4,8 bis 5,2 oder weiter bevorzugt von > 3,7 bis < 5 insbesondere bevorzugt < 4 oder weiter bevorzugt von 4 insbesondere bevorzugt 4,1 bis 4,6 Gew.-% Kupfer;
von > 0,5 und weiter bevorzugt > 0,9 bis < 1 Gew.-% Kobalt;
von 0,5 und weiter bevorzugt > 0,6 und insbesondere 0,7 bis < 1,5 weiter bevorzugt < 0,8 oder weiter bevorzugt von > 1 weiter bevorzugt > 1,3 bis 1,5 Gew.-% Magnesium;
von > 0,5 weiter bevorzugt > 0,6 bis 0,7 oder weiter bevorzugt 0,45 bis 0,5 Gew.-% Eisen;
von 0,1 bis < 0,2 oder weiter bevorzugt von > 0,25 bis 0,4 Gew.-% Mangan;
von 0,12 weiter bevorzugt 0,13 bis 0,19 Gew.-% Zirkonium;
von 0,12 bis 0,14 Gew.-% Vanadium;
von 0,05 bis < 0,15 oder weiter bevorzugt von 0,11 insbesondere bevorzugt 0,12 bis 0,13 Gew.-% Titan; und
von 0,005 bis 0,006 Gew.-% Phosphor, auf.

Durch die gewählte Aluminiumlegierung ist es möglich, im Schwerkraftkokillengussverfahren ein Motorbauteil herzustellen, das einen hohen Anteil fein verteilter, hochwarmfester, thermisch stabiler Phasen und eine feine Mikrostruktur aufweist. Die Anfälligkeit gegenüber Rissinitiierung und Rissausbreitung z.B. an Oxiden oder primären Phasen und die TMF-HCF-Lebensdauer wird durch die Wahl der erfindungsgemäßen Legierung gegenüber den bisher bekannten Herstellungsverfahren von Kolben und ähnlichen Motorbauteilen reduziert.

Die erfindungsgemäße Legierung, insbesondere der vergleichsweise geringe Siliziumgehalt, führt auch dazu, dass zumindest bei einem erfindungsgemäß hergestellten Kolben in dessen thermisch hochbelastetem Muldenrandbereich vergleichsweise weniger und feineres primäres Silizium vorliegt, sodass die Legierung zu besonders guten Eigenschaften eines erfindungsgemäß hergestellten Kolbens führt. Somit kann ein höchstwarmfestes Motorbauteil im Schwerkraftkokillengussverfahren hergestellt werden. Die erfindungsgemäßen Anteile an Kupfer, Zirkonium, Vanadium und Titan, insbesondere der vergleichsweise hohe Gehalt an Zirkonium, Vanadium und Titan bewirken einen vorteilhaften Anteil festigkeitssteigernder Ausscheidungen, ohne dabei jedoch große plattenförmige intermetallische Phasen zu verursachen. Ferner sind die erfindungsgemäßen Anteile an Kobalt und Nickel vorteilhaft für die Steigerung der Warmfestigkeit der Legierung. Nickel trägt dabei zur Ausbildung thermisch stabiler intermetallischer Phasen bei. Kobalt steigert zudem die Härte und allgemein die Festigkeit der Legierung. Phosphor als Keimbildner trägt dazu bei, dass primäre Siliziumausscheidungen möglichst fein und homogen verteilt ausgeschieden werden.

Mit Vorteil weist die Aluminiumlegierung bevorzugt 0,6 Gew.-% bis 0,8 Gew.-% Magnesium auf, das in dem bevorzugten Konzentrationsbereich insbesondere zur wirkungsvollen Ausbildung sekundärer, festigkeitssteigernder Phasen beiträgt, ohne dass eine übermäßige Oxidbildung auftritt. Ferner weist die Legierung alternativ oder zusätzlich bevorzugt 0,4 Gew.-% bis 0,6 Gew.-% Eisen auf, das die Klebeneigung der Legierung in der Gießkokille vorteilhaft vermindert, wobei in dem genannten Konzentrationsbereich die Bildung plattenförmiger Phasen begrenzt bleibt.

Mit Vorteil beträgt das Gewichtsverhältnis von Eisen zu Mangan in der Aluminiumlegierung höchstens etwa 5:1 bevorzugt etwa 2,5:1. In dieser Ausführungsform enthält die Aluminiumlegierung also höchstens fünf Teile Eisen gegenüber einem Teil Mangan, bevorzugt etwa 2,5 Teile Eisen gegenüber einem Teil Mangan. Durch dieses Verhältnis werden besonders vorteilhafte Festigkeitseigenschaften des Motorbauteils erzielt.

Ferner ist es bevorzugt, dass die Summe aus Nickel und Kobalt > 2,0 Gew.-% und < 3,8 Gew.-% beträgt. Die untere Grenze stellt dabei eine vorteilhafte Festigkeit der Legierung sicher und die obere Grenze gewährleistet mit Vorteil eine feine Mikrostruktur und vermeidet die Bildung grober, plattenförmiger Phasen, welche die Festigkeit verringern würden.

Mit Vorteil weist die Aluminiumlegierung eine feine Mikrostruktur mit einem geringen Gehalt von Poren und Einschlüssen und/oder wenig und kleines primäres Silizium, insbesondere im hochbelasteten Muldenrandbereich, auf. Dabei ist unter einem geringen Gehalt von Poren vorzugsweise eine Porosität von < 0,01 % und unter wenig primärem Silizium < 1 % zu verstehen. Ferner ist die feine Mikrostruktur vorteilhaft dadurch beschrieben, dass die mittlere Länge des primären Silizium ca. < 5 *µ*m und dessen maximale Länge ca. < 10 *µ*m beträgt und die intermetallischen Phasen und/oder primären Ausscheidungen Längen von im Mittel ca. < 30 *µ*m und maximal < 50 *µ*m aufweisen.

Ferner ist es bevorzugt, dass die Aluminiumlegierung, insbesondere im Muldenrandbereich, einen Mittelwert einer Fläche von Siliziumausscheidungen < etwa 100 *µ*m² und/oder einen Mittelwert einer Fläche der intermetallischen Phasen < etwa 200 *µ*m² aufweist.

Die Charakterisierung der Mikrostruktur der Aluminiumlegierung erfolgt bevorzugt mittels quantitativer Gefügeanalyse. Dafür wird zunächst ein metallographischer Schliff angefertigt und lichtmikroskopisch entsprechende Schliffbilder, insbesondere für den technologisch besonders wichtigen Muldenrandbereich, aufgezeichnet. Beispielhaft kann dafür ein inverses Auflichtmikroskop verwendet werden. Damit werden dann, bei einer definierten Vergrößerung, Einzelbilder aufgenommen, per Computer zu einer Fläche (z.B. 5,5 mm x 4,1 mm) zusammengesetzt und mittels Bildbearbeitungssoftware die Flächen und Flächenanteile bestimmter Phasen ermittelt.

Die feine Mikrostruktur trägt insbesondere zur Verbesserung der thermomechanischen Ermüdungsfestigkeit bei. Eine Begrenzung der Größe der Primärphasen kann die Anfälligkeit gegen Rissinitiierung und Rissausbreitung verringern und so die TMF-HCF-Lebensdauer signifikant erhöhen. Ferner ist es auf Grund der Kerbwirkung von Poren und Einschlüssen besonders vorteilhaft deren Gehalt gering zu halten.

Ein erfindungsgemäßes Motorbauteil besteht zumindest teilweise aus einer der oben genannten Aluminiumlegierungen. Ein weiterer unabhängiger Aspekt der Erfindung liegt in der Verwendung der oben ausgeführten Aluminiumlegierung für die Herstellung eines Motorbauteils, insbesondere eines Kolbens eines Verbrennungsmotors. Insbesondere wird die aufgefundene Aluminiumlegierung dabei im Schwerkraftkokillengussverfahren verarbeitet.

### Beispiele

Für die oben beschriebene Aluminiumlegierung seien beispielhaft eine Legierung 1 mit 10,5 Gew.-% Silizium; 3 Gew.-% Nickel; 4,1 Gew.-% Kupfer; 0,7 Gew.-% Magnesium; 0,5 Gew.-% Eisen; 0,2 Gew.-% Mangan; 0,13 Gew.-% Zirkonium; 0,12 Gew.-% Vanadium; 0,13 Gew.-% Titan und 0,006 Gew.-% Phosphor, eine Legierung 2 mit 9,5 Gew.-% Silizium; 2,9 Gew.-% Nickel; 4,0 Gew.-% Kupfer; 0,7 Gew.-% Magnesium; 0,45 Gew.-% Eisen; 0,2 Gew.-% Mangan; 0,12 Gew.-% Zirkonium; 0,12 Gew.-% Vanadium; 0,12 Gew.-% Titan und 0,006 Gew.-% Phosphor und eine Legierung 3 mit 9,5 Gew.-% Silizium; 2,5 Gew.-% Nickel; 4,6 Gew.-% Kupfer; 0,7 Gew.-% Magnesium; 0,45 Gew.-% Eisen; 0,2 Gew.-% Mangan; 0,19 Gew.-% Zirkonium; 0,14 Gew.-% Vanadium; 0,11 Gew.-% Titan und 0,005 Gew.-% Phosphor und jeweils als Rest Aluminium und nicht zu vermeidende Verunreinigungen, genannt.

## Patentansprüche

1. Verfahren zur Herstellung eines Motorbauteils, insbesondere eines Kolbens für einen Verbrennungsmotor, bei dem eine Aluminiumlegierung im Schwerkraftkokillengussverfahren abgegossen wird,
wobei die Aluminiumlegierung aus den folgenden Legierungselementen:
| | | | |
|---|---|---|---|
| Silizium: | 9 Gew.-% | bis | ≤ 10,5 Gew.-%, |
| Nickel: | > 2,0 Gew.-% | bis | < 3,5 Gew.-%, |
| Kupfer: | > 3,7 Gew.-% | bis | 5,2 Gew.-%, |
| Kobalt: | | bis | < 1 Gew.-% |
| Magnesium: | 0,5 Gew.-% | bis | 1,5 Gew.-%, |
| Eisen: | 0,1 Gew.-% | bis | 0,7 Gew.-%, |
| Mangan: | 0,1 Gew.-% | bis | 0,4 Gew.-%, |
| Zirkonium: | > 0,1 Gew.-% | bis | < 0,2 Gew.-%, |
| Vanadium: | > 0,1 Gew.-% | bis | < 0,2 Gew.-%, |
| Titan: | 0,05 Gew.-% | bis | < 0,2 Gew.-%, |
| Phosphor: | 0,004 Gew.-% | bis | 0,008 Gew.-%, |
und als Rest Aluminium und nicht zu vermeidenden Verunreinigungen besteht.

2. Verfahren nach Anspruch 1, wobei die Aluminiumlegierung bevorzugt 0,6 Gew.-% bis 0,8 Gew.-% Magnesium aufweist.

3. Verfahren gemäß einem der vorangegangenen Ansprüche 1 bis 2, wobei die Aluminiumlegierung bevorzugt 0,4 Gew.-% bis 0,6 Gew.-% Eisen aufweist.

4. Verfahren gemäß einem der vorangegangenen Ansprüche 1 bis 3, wobei in der Aluminiumlegierung ein Gewichtsverhältnis von Eisen zu Mangan höchstens etwa 5:1, bevorzugt das Gewichtsverhältnis von Eisen zu Mangan etwa 2,5:1 beträgt.

5. Verfahren gemäß einem der vorangegangenen Ansprüche 1 bis 4, wobei eine Summe aus Nickel und Kobalt bevorzugt > 2,0 Gew.-% und < 3,8 Gew.-% beträgt.

6. Verfahren gemäß einem der vorangegangenen Ansprüche 1 bis 5, wobei die Aluminiumlegierung eine feine Mikrostruktur mit einem geringen Gehalt von Poren und Einschlüssen und/oder wenig und kleines primäres Silizium, insbesondere im Muldenrandbereich, aufweist, wobei die Porosität < 0,01 % und/oder der Gehalt an primärem Silizium < 1 % beträgt, wobei das primäre Silizium Längen von im Mittel < 5 µm und/oder maximale Längen < 10 µm aufweist, und die intermetallischen Phasen und/oder primären Ausscheidungen Längen von im Mittel < 30 µm und/oder maximale Längen < 50 µm aufweisen.

7. Verfahren gemäß einem der vorangegangenen Ansprüche 1 bis 6, wobei die-Aluminiumlegierung, insbesondere im Muldenrandbereich, einen Mittelwert einer Fläche von Siliziumausscheidungen < etwa 100 µm² und/oder einen Mittelwert einer Fläche der intermetallischen Phasen < etwa 200 µm² aufweist.

8. Motorbauteil, insbesondere Kolben für einen Verbrennungsmotor, das zumindest teilweise aus einer Aluminiumlegierung besteht,
wobei die Aluminiumlegierung aus den folgenden Legierungselementen:
| | | | |
|---|---|---|---|
| Silizium: | 9 Gew.-% | bis | ≤ 10,5 Gew.-%, |
| Nickel: | > 2,0 Gew.-% | bis | < 3,5 Gew.-%, |
| Kupfer: | > 3,7 Gew.-% | bis | 5,2 Gew.-%, |
| Kobalt: | | bis | < 1 Gew.-% |
| Magnesium: | 0,5 Gew.-% | bis | 1,5 Gew.-%, |
| Eisen: | 0,1 Gew.-% | bis | 0,7 Gew.-%, |
| Mangan: | 0,1 Gew.-% | bis | 0,4 Gew.-%, |
| Zirkonium: | > 0,1 Gew.-% | bis | < 0,2 Gew.-%, |
| Vanadium: | > 0,1 Gew.-% | bis | < 0,2 Gew.-%, |
| Titan: | 0,05 Gew.-% | bis | < 0,2 Gew.-%, |
| Phosphor: | 0,004 Gew.-% | bis | 0,008 Gew.-%, |
und als Rest Aluminium und nicht zu vermeidenden Verunreinigungen besteht.

9. Motorbauteil gemäß Anspruch 8, wobei die Aluminiumlegierung bevorzugt 0,6 Gew.-% bis 0,8 Gew.-% Magnesium aufweist.

10. Motorbauteil gemäß einem der vorangegangenen Ansprüche 8 bis 9, wobei die Aluminiumlegierung bevorzugt 0,4 Gew.-% bis 0,6 Gew.-% Eisen aufweist.

11. Motorbauteil gemäß einem der vorangegangenen Ansprüche 8 bis 10, wobei in der Aluminiumlegierung ein Gewichtsverhältnis von Eisen zu Mangan höchstens etwa 5:1, bevorzugt das Gewichtsverhältnis von Eisen zu Mangan etwa 2,5:1 beträgt.

12. Motorbauteil gemäß einem der vorangegangenen Ansprüche 8 bis 11, wobei eine Summe aus Nickel und Kobalt bevorzugt > 2,0 Gew.-% und < 3,8 Gew.-% betragen soll.

13. Motorbauteil gemäß einem der vorangegangenen Ansprüche 8 bis 12, wobei die Aluminiumlegierung eine feine Mikrostruktur mit einem geringen Gehalt von Poren und Einschlüssen und/oder wenig und kleines primäres Silizium, insbesondere im Muldenrandbereich, aufweist, wobei die Porosität < 0,01 % und/oder der Gehalt an primärem Silizium < 1 % beträgt, wobei das primäre Silizium Längen von im Mittel < 5 µm und/oder maximale Längen < 10 µm aufweist, und die intermetallischen Phasen und/oder primären Ausscheidungen Längen von im Mittel < 30 µm und/oder maximale Längen < 50 µm aufweisen.

14. Motorbauteil gemäß einem der vorangegangenen Ansprüche 8 bis 13, wobei die Aluminiumlegierung, insbesondere im Muldenrandbereich, einen Mittelwert einer Fläche von Siliziumausscheidungen < etwa 100 µm² und/oder einen Mittelwert einer Fläche der intermetallischen Phasen < etwa 200 µm² aufweist.

15. Verwendung einer Aluminiumlegierung zur Herstellung eines Motorbauteils, insbesondere eines Kolbens eines Verbrennungsmotors,
wobei die Aluminiumlegierung aus den folgenden Legierungselementen:
| | | | |
|---|---|---|---|
| Silizium: | 9 Gew.-% | bis | ≤ 10,5 Gew.-%, |
| Nickel: | > 2,0 Gew.-% | bis | < 3,5 Gew.-%, |
| Kupfer: | > 3,7 Gew.-% | bis | 5,2 Gew.-%, |
| Kobalt: | | bis | < 1 Gew.-% |
| Magnesium: | 0,5 Gew.-% | bis | 1,5 Gew.-%, |
| Eisen: | 0,1 Gew.-% | bis | 0,7 Gew.-%, |
| Mangan: | 0,1 Gew.-% | bis | 0,4 Gew.-%, |
| Zirkonium: | > 0,1 Gew.-% | bis | < 0,2 Gew.-%, |
| Vanadium: | > 0,1 Gew.-% | bis | < 0,2 Gew.-%, |
| Titan: | 0,05 Gew.-% | bis | < 0,2 Gew.-%, |
| Phosphor: | 0,004 Gew.-% | bis | 0,008 Gew.-%, |
und als Rest Aluminium und nicht zu vermeidenden Verunreinigungen besteht.

## Claims

1. Method for producing an engine component, in particular a piston for an internal combustion engine, in which an aluminium alloy is cast in a gravity die casting method, wherein the aluminium alloy consists of the following alloying elements:
| | | |
|---|---|---|
| silicon: | 9 wt.% | to ≤ 10.5 wt.%, |
| nickel: | > 2.0 wt.% | to < 3.5 wt.%, |
| copper: | > 3.7 wt.% | to 5.2 wt.%, |
| cobalt: | | to < 1 wt.% |
| magnesium: | 0.5 wt.% | to 1.5 wt.%, |
| iron: | 0.1 wt.% | to 0.7 wt.%, |
| manganese: | 0.1 wt.% | to 0.4 wt.%, |
| zirconium: | > 0.1 wt.% | to < 0.2 wt.%, |
| vanadium: | > 0.1 wt.% | to < 0.2 wt.%, |
| titanium: | 0.05 wt.% | to < 0.2 wt.%, |
| phosphorus: | 0.004 wt.% | to 0.008 wt.%, |
and as the remainder, aluminium and unavoidable impurities.

2. Method according to claim 1, wherein the aluminium alloy preferably has 0.6 wt.% to 0.8 wt.% of magnesium.

3. Method according to one of the preceding claims 1 to 2, wherein the aluminium alloy preferably has 0.4 wt.% to 0.6 wt.% of iron.

4. Method according to one of the preceding claims 1 to 3, wherein in the aluminium alloy, a weight ratio of iron to manganese is not more than about 5:1, preferably the weight ratio of iron to manganese is about 2.5:1.

5. Method according to one of the preceding claims 1 to 4, wherein a sum of nickel and cobalt is preferably > 2.0 wt.% and < 3.8 wt.%.

6. Method according to one of the preceding claims 1 to 5, wherein the aluminium alloy has a fine microstructure with a low content of pores and inclusions and/or little and small primary silicon, in particular in the recess edge region, wherein the porosity is < 0.01 % and/or the content of primary silicon is < 1 %, wherein the primary silicon has lengths of on average < 5 µm and/or maximum lengths < 10 µm, and the intermetallic phases and/or primary deposits have lengths of on average < 30 µm and/or maximum lengths < 50 µm.

7. Method according to one of the preceding claims 1 to 6, wherein the aluminium alloy, in particular in the recess edge region, has an average value of a surface of silicon deposits < about 100 µm² and/or an average value of a surface of the intermetallic phases < about 200 µm².

8. Engine component, in particular piston for an internal combustion engine, which consists at least partly of an aluminium alloy, wherein the aluminium alloy consists of the following alloying elements:
| | | |
|---|---|---|
| silicon: | 9 wt.% | to ≤ 10.5 wt.%, |
| nickel: | > 2.0 wt.% | to < 3.5 wt.%, |
| copper: | > 3.7 wt.% | to 5.2 wt.%, |
| cobalt: | | to < 1 wt.% |
| magnesium: | 0.5 wt.% | to 1.5 wt.%, |
| iron: | 0.1 wt.% | to 0.7 wt.%, |
| manganese: | 0.1 wt.% | to 0.4 wt.%, |
| zirconium: | > 0.1 wt.% | to < 0.2 wt.%, |
| vanadium: | > 0.1 wt.% | to < 0.2 wt.%, |
| titanium: | 0.05 wt.% | to < 0.2 wt.%, |
| phosphorus: | 0.004 wt.% | to 0.008 wt.%, |
and as the remainder, aluminium and unavoidable impurities.

9. Engine component according to claim 8, wherein the aluminium alloy preferably has 0.6 wt.% to 0.8 wt.% of magnesium.

10. Engine component according to one of the preceding claims 8 to 9, wherein the aluminium alloy preferably has 0.4 wt.% to 0.6 wt.% of iron.

11. Engine component according to one of the preceding claims 8 to 10, wherein in the aluminium alloy, a weight ratio of iron to manganese is not more than about 5:1, preferably the weight ratio of iron to manganese is about 2.5:1.

12. Engine component according to one of the preceding claims 8 to 11, wherein a sum of nickel and cobalt should be preferably > 2.0 wt.% and < 3.8 wt.%.

13. Engine component according to one of the preceding claims 8 to 12, wherein the aluminium alloy has a fine microstructure with a low content of pores and inclusions and/or little and small primary silicon, in particular in the recess edge region, wherein the porosity is < 0.01 % and/or the content of primary silicon is < 1 %, wherein the primary silicon has lengths of on average < 5 µm and/or maximum lengths < 10 µm, and the intermetallic phases and/or primary deposits have lengths of on average < 30 µm and/or maximum lengths < 50 µm.

14. Engine component according to one of the preceding claims 8 to 13, wherein the aluminium alloy, in particular in the recess edge region, has an average value of a surface of silicon deposits < about 100 µm² and/or an average value of a surface of the intermetallic phases < about 200 µm².

15. Use of an aluminium alloy for producing an engine component, in particular a piston of an internal combustion engine, wherein the aluminium alloy consists of the following alloying elements:
| | | |
|---|---|---|
| silicon: | 9 wt.% | to ≤ 10.5 wt.%, |
| nickel: | > 2.0 wt.% | to < 3.5 wt.%, |
| copper: | > 3.7 wt.% | to 5.2 wt.%, |
| cobalt: | | to < 1 wt.% |
| magnesium: | 0.5 wt.% | to 1.5 wt.%, |
| iron: | 0.1 wt.% | to 0.7 wt.%, |
| manganese: | 0.1 wt.% | to 0.4 wt.%, |
| | | |
|---|---|---|
| zirconium: | > 0.1 wt.% | to < 0.2 wt.%, |
| vanadium: | > 0.1 wt.% | to < 0.2 wt.%, |
| titanium: | 0.05 wt.% | to < 0.2 wt.%, |
| phosphorus: | 0.004 wt.% | to 0.008 wt.%, |
and as the remainder, aluminium and unavoidable impurities.

## Revendications

1. Procédé servant à fabriquer un composant de moteur, en particulier un piston pour un moteur à combustion interne, dans lequel un alliage d'aluminium est coulé lors d'un procédé de coulée en coquille par gravité, dans lequel un alliage d'aluminium est constitué des éléments d'alliage qui suivent :
silicium : 9 % en poids à ≤ 10,5 % en poids,
nickel : > 2,0 % en poids à < 3,5 % en poids,
cuivre : > 3,7 % en poids à 5,2 % en poids,
cobalt : jusqu'à < 1 % en poids,
magnésium : 0,5 % en poids à 1,5 % en poids,
fer : 0,1 % en poids à 0,7 % en poids,
manganèse : 0,1 % en poids à 0,4 % en poids,
zirconium : > 0,1 % en poids à < 0,2 % en poids,
vanadium : > 0,1 % en poids à < 0,2 % en poids,
titane : 0,05 % en poids à < 0,2 % en poids
phosphore : 0,004 % en poids à 0,008 % en poids,
et est constitué, pour le reste, d'aluminium et des impuretés inévitables.

2. Procédé selon la revendication 1, dans lequel l'alliage d'aluminium présente de manière préférée 0,6 % en poids à 0,8 % en poids de magnésium.

3. Procédé selon l'une quelconque des revendications précédentes 1 à 2, dans lequel l'alliage d'aluminium présente de manière préférée 0,4 % en poids à 0,6 % en poids de fer.

4. Procédé selon l'une quelconque des revendications précédentes 1 à 3, dans lequel un rapport de poids entre le fer et le manganèse est égal environ à 5:1, de manière préférée le rapport de poids entre le fer et le manganèse est égal environ à 2,5:1 dans l'alliage d'aluminium.

5. Procédé selon l'une quelconque des revendications précédentes 1 à 4, dans lequel une somme du nickel et du cobalt est de manière préférée > 2,0 % en poids et < 3,8 % en poids.

6. Procédé selon l'une quelconque des revendications précédentes 1 à 5, dans lequel l'alliage d'aluminium présente une microstructure fine comprenant une faible teneur de pores et d'inclusions et/ou du silicium primaire en petite quantité et de petite dimension, en particulier dans la zone de bord de cavité, dans lequel la porosité est < 0,01 % et/ou la teneur en silicium primaire est < 1 %, dans lequel le silicium primaire présente des longueurs < 5 µm en moyenne et/ou des longueurs maximales < 10 µm, et les phases intermétalliques et/ou les précipités primaires présentent des longueurs < 30 µm en moyenne et/ou des longueurs maximales < 50 µm.

7. Procédé selon l'une quelconque des revendications précédentes 1 à 6, dans lequel l'alliage d'aluminium présente, en particulier dans la zone de bord de cavité, une valeur moyenne d'une surface de précipités de silicium < 100 µm² environ et/ou une valeur moyenne d'une surface des phases intermétalliques < 200 µm² environ.

8. Composant moteur, en particulier piston pour un moteur à combustion interne, qui est constitué au moins en partie d'un alliage d'aluminium,
dans lequel l'alliage d'aluminium est constitué des éléments d'alliage qui suivent :
silicium : 9 % en poids à ≤ 10,5 % en poids,
nickel : > 2,0 % en poids à < 3,5 % en poids,
cuivre : > 3,7 % en poids à 5,2 % en poids,
cobalt : jusqu'à < 1 % en poids,
magnésium : 0,5 % en poids à 1,5 % en poids,
fer : 0,1 % en poids à 0,7 % en poids,
manganèse : 0,1 % en poids à 0,4 % en poids,
zirconium : > 0,1 % en poids à < 0,2 % en poids,
vanadium : > 0,1 % en poids à < 0,2 % en poids,
titane : 0,05 % en poids à < 0,2 % en poids
phosphore : 0,004 % en poids à 0,008 % en poids,
et est constitué, pour le reste, d'aluminium et des impuretés inévitables.

9. Composant de moteur selon la revendication 8, dans lequel l'alliage d'aluminium présente de manière préférée 0,6 % en poids à 0,8 % en poids de magnésium.

10. Composant de moteur selon l'une quelconque des revendications précédentes 8 à 9, dans lequel l'alliage d'aluminium présente de manière préférée 0,4 % en poids à 0,6 % en poids.

11. Composant de moteur selon l'une quelconque des revendications précédentes 8 à 10, dans lequel un rapport de poids entre le fer et le manganèse est égal, dans l'alliage d'aluminium à environ 5:1 au maximum, de manière préférée le rapport de poids entre le fer et le manganèse est égal à environ 2,5:1.

12. Composant de moteur selon l'une quelconque des revendications précédentes 8 à 11, dans lequel une somme composée du nickel et du cobalt doit être de manière préférée > 2,0 % en poids et < 3,8 % en poids.

13. Composant de moteur selon l'une quelconque des revendications précédentes 8 à 12, dans lequel l'alliage d'aluminium présente une microstructure fine présentant une faible teneur de pores et d'inclusions et/ou du silicium primaire en petite quantité et de petite dimension, en particulier dans la zone de bord de cavité, dans lequel la porosité est < 0,01 % et/ou la teneur en silicium primaire est < 1 %, dans lequel le silicium primaire présente des longueurs < 5 µm en moyenne et/ou des longueurs maximales < 10 µm, et les phases intermétalliques et/ou les précipités primaires présentent des longueurs < 30 µm en moyenne et/ou des longueurs maximales < 50 µm.

14. Composant de moteur selon l'une quelconque des revendications précédentes 8 à 13, dans lequel l'alliage d'aluminium présente, en particulier dans la zone de bord de cavité, une valeur moyenne d'une surface de précipités de silicium < 100 µm² environ et/ou une valeur moyenne d'une surface des phases intermétalliques < 200 µm² environ.

15. Utilisation d'un alliage d'aluminium servant à fabriquer un composant de moteur, en particulier un piston d'un moteur à combustion interne,
dans laquelle l'alliage d'aluminium est constitué des éléments d'alliage qui suivent :
silicium : 9 % en poids à ≤ 10,5 % en poids,
nickel : > 2,0 % en poids à < 3,5 % en poids,
cuivre : > 3,7 % en poids à 5,2 % en poids,
cobalt : jusqu'à < 1 % en poids,
magnésium : 0,5 % en poids à 1,5 % en poids,
fer : 0,1 % en poids à 0,7 % en poids,
manganèse : 0,1 % en poids à 0,4 % en poids,
zirconium : > 0,1 % en poids à < 0,2 % en poids,
vanadium : > 0,1 % en poids à < 0,2 % en poids,
titane : 0,05 % en poids à < 0,2 % en poids
phosphore : 0,004 % en poids à 0,008 % en poids,
et est constitué, pour le reste, d'aluminium et des impuretés inévitables.
